# EUROPÄISCHE PATENTSCHRIFT

(11) **EP 3 856 965 B1**
(45) Veröffentlichungstag und Bekanntmachung des Hinweises auf die Patenterteilung: **30.07.2025**
(21) Anmeldenummer: 19778926.6
(22) Anmeldetag: 23.09.2019
(51) Int. Cl.: D04H 1/22, D04H 1/46, D04H 1/49, D04H 1/492

(54) **VERWENDUNG EINES VLIESSTOFFS ZUR HERSTELLUNG EINES WALKFUTTERS**
USE OF A NONWOVEN FABRIC FOR PRODUCING A MILLED LINING
UTILISATION D'UN TISSU NON TISSÉ POUR LA FABRICATION D'UNE DOUBLURE DE FOULAGE

(30) Priorität: 24.09.2018 DE 102018123447
(43) Veröffentlichungstag der Anmeldung: 04.08.2021
(73) Patentinhaber: Carl Freudenberg KG, 69469 Weinheim (DE)
(72) Erfinder: STAMMLER, André, 66954 Pirmasens (DE); ARNOLD, Thomas, 64658 Fuerth (DE); MARTINÉ, Frank, 69483 Wald-Michelbach (DE)
(86) Internationale Anmeldenummer: PCT/EP2019/075553
(87) Internationale Veröffentlichungsnummer: WO 2020/064645

(56) Entgegenhaltungen:
- EP-A2- 0 337 597
- WO-A1-99/67456
- DE-A1- 2 449 669
- DE-A1- 2 805 057

## Beschreibung

Die Erfindung betrifft die Verwendung eines Vliesstoffs zur Herstellung eines Walkfutters, insbesondere eines Walkfutters zum Verstärken der Schaftteile von Schuhen. Die Erfindung betrifft ferner ein Walkfuttermaterial, das einen Vliesstoff und/oder einen Vliesstoff enthaltenden Verbund aufweist, sowie seine Herstellung.

Walken ist die Verformung von Werkstoffen durch mechanisches Bearbeiten, insbesondere durch Drücken und/oder Ziehen. In der Schuhindustrie wird Walken eingesetzt um Leder beziehungsweise textile Flächenmaterialien thermisch zu verformen. Das Ziel hierbei ist ein zweidimensionales Flächenmaterial in eine dreidimensionale Form zu bringen. Beim Walken wird der zu verformende Werkstoff über eine erhitzte Form gespannt, um ihn zu verformen. Die Wildform beziehungsweise der Walkbogen wird durch den Schuhleisten vorgegeben.

Unter einem Walkfutter versteht man eine Verstärkungslage, die bei Schuhen zwischen dem Obermaterial und dem Futtermaterial liegt. Eine Voraussetzung für die Verwendung als Walkfutter ist, dass die eingesetzten Materialien eine gute Dehnbarkeit und bleibende Dehnung aufweisen, da diese für den Verformungsprozess beim Walkvorgang benötigt wird. Die Dicke des Walkfutters wird zweckmäßigerweise an die Strukturfestigkeit des Obermaterials angepasst. In der Praxis werden in der Regel Stärken im Bereich von 0,7 bis 1,7 mm eingesetzt. Unter einem Walkfuttermaterial sind Materialien zu verstehen, die für die Herstellung eines Walkfutters ausgelegt sind.

Als Obermaterialien werden in der Regel Leder und/oder Synthetikmaterialien, beispielsweise Kunstleder, eingesetzt. Synthetikmaterialien weisen üblicherweise einen zweischichtigen Aufbau auf mit einer dekorativen Oberschicht und einer ins Schuhinnere zeigenden Trägerschicht.

Die Verwendung von Walkfutter als Verstärkungsmittel für die Schaftteile, beispielsweise für den Blattbereich, ist in der Schuhfabrikation seit langem bekannt. Als Material für das Walkfutter wird oftmals ein gewirktes Baumwollmaterial eingesetzt. Die erforderliche hohe Dehnbarkeit ist den gewirkten Materialien aufgrund ihrer flexiblen gewirkten Struktur inhärent. Mit Hilfe des an der Unterseite des Obermaterials aufzuklebenden Walkfuttermaterials erhalten die Blätter die für das anschließende Walken und Aufziehen des ganzen Schaftes auf den Leisten erforderliche Stand- und Formfestigkeit sowie Verformbarkeit.

Gewirkte Baumwollmaterialien bieten jedoch zumindest für einige Anwendungen nicht die im Markt erwünschte Weichheit. Darüber hinaus zeigen sie, wie in Figur 1 demonstriert, ein stark richtungsabhängiges Dehnungsverhalten, so dass die Formatzuschnitte richtungsabhängig gestanzt werden müssen. Schließlich weisen Walkfuttermaterialien auf Gewirkebasis in der Regel ein relativ hohes Flächengewicht von über 200 g/m² auf. Das hohe Flächengewicht wird benötigt, um eine ausreichende Formstabilität zu ermöglichen, ist aber nachteilig, weil hierdurch das Gewicht des Schuhs erhöht wird und der weiche Materialcharakter verloren geht. Darüber hinaus sind Gewirke vergleichsweise teuer und besitzen nahezu keine Schnittkantenfestigkeit.

EP 0 337 597 A2 beschreibt eine Stoffzusammensetzung, die eine Faserstruktur mit einem Anteil wärmeschrumpfbarer Fasern umfasst, wobei die Struktur wärmebehandelt wurde, um an mindestens einigen der Faser-Faser-Kontaktpunkten eine Faser-Faser-Verbindung herzustellen. In den Beispielen werden Polyimidstapelfasern mit einer Länge von 60 mm verwendet.

DE 28 05 057 A1 beschreibt einen Filzstoff aus mindestens 20 % Wollfasern und einem entsprechenden Anteil an künstlichen Fasern sowie ein Verfahren zu seiner Herstellung, in dem die Fasern gekrempelt und gemischt werden, eine Matte hergestellt wird und diese zum Erzeugen eines Filzstoffes ausreichend gewalkt wird.

DE 24 49 669 A1 beschreibt ein Verfahren zur Herstellung eines nicht-gewebten Tuches,wobei eine Schicht von nicht-gewebten Fasern gebildet und diese Schicht unter Bildung einer konsolidiertenBahn genadelt wird, wobei das Nadeln an der Bahn unter Bildung eines Flors auf einer Oberfläche der Bahn durchgeführt wird und der Flor dann zur Kompaktierung bzw. Verdichtung erneut genadelt wird.

Aufgabe der vorliegenden Erfindung ist es daher, ein Material der eingangs genannten Art bereitzustellen, das zur Herstellung eines Walkfutters geeignet ist, und durch das die vorgenannten Nachteile zumindest teilweise ausgeräumt werden können.

Diese Aufgabe wird gelöst durch die Verwendung eines mechanisch verfestigten Vliesstoffs, umfassend Stapelfasern mit einer Stapellänge im Bereich von 25 bis 65 mm, wobei mindestens 15 Gew.% der Stapelfasern Synthesefasern, insbesondere Polyolefin-, Polyester- und/oder Polyamidfasern, sind, zur Herstellung eines Walkfutters, insbesondere eines Walkfutters zum Verstärken der Schaftteile von Schuhen, wobei ein Vliesstoff verwendet wird, der eine bleibende Dehnung, gemessen nach DIN EN ISO 15977:2011-05 (Messstrecke 100 mm, Belastung 50N, Belastungszeit 10 Minuten, Erholungszeit 10 Minuten) von mehr als 10% aufweist und wobei ein Vliesstoff verwendet wird, der eine Richtungsunabhängigkeit der Dehnung, bestimmt als Differenz des größten und kleinsten nach DIN ISO 9073-3 gemessenen Modulwertes (Messbedingungen: Dehnung von 3%, 5% oder 10%, Winkel zur Maschinenrichtung von 30°, 60°, 90°, 120°, 150°, 180°, 210°, 240°, 270°, 300°, 330°, 360°) von höchstens 30 N/5cm aufweist. Die Richtungsunabhängigkeit der Dehnung kann dabei erzielt werden, indem zunächst ein Faserflor mit einem Querleger gelegt wird und zur Erhöhung der Faserisotropie der Faserflor anschließend mechanisch, beispielsweise mittels Walzen, in Längsrichtung (MD: Machine Direction) verstreckt wird.

Erfindungsgemäß wurde gefunden, dass sich mechanisch verfestigte Vliesstoffe, umfassend Stapelfasern mit einer Stapellänge im Bereich von 25 bis 65 mm, wobei 15 Gew.% der Stapelfasern Synthesefasern, insbesondere Polyolefin-, Polyester- und/oder Polyamidfasern, sind, hervorragend zur Herstellung eines Walkfutters eignen. So zeigen diese Vliesstoffe überraschenderweise eine hervorragende Verdehnbarkeit. Beispielsweise betragen die Modulwerte des erfindungsgemäßen Vliesstoffs bei 10% Verdehnung, gemessen nach DIN ISO 9073-3, vorzugsweise maximal 150 N/5cm, beispielsweise von 10N/5cm bis 150N/5cm, noch bevorzugter weniger als 100 N/5cm, beispielsweise von 10N/5cm bis 100N/5cm, noch bevorzugter weniger als 70 N/5cm, beispielsweise von 10N/5cm bis 70N/5cm. Ferner beträgt die statische Dehnung des erfindungsgemäßen Vliesstoffs, gemessen nach DIN EN ISO 15977:2011-05 (Messstrecke 100 mm, Belastung 50N, Belastungszeit 10 Minuten), vorzugsweise mehr als 15%, noch bevorzugter mehr als 17% und insbesondere mehr als 20%. Darüber hinaus beträgt die bleibende Dehnung des Vliesstoffs, gemessen nach DIN EN ISO 15977:2011-05 (Messstrecke 100 mm, Belastung 50N, Belastungszeit 10 Minuten, Erholungszeit 10 Minuten) mehr als 10%, noch bevorzugter mehr als 12% und insbesondere mehr als 17%.

Schließlich beträgt die Differenz zwischen statischer und bleibender Dehnung des Vliesstoffs bei 10% Verdehnung vorzugsweise weniger als 30%, beispielsweise 1% bis 30% noch bevorzugter weniger als 15%, beispielsweise 1% bis 15%, und insbesondere weniger als 7%, insbesondere 1% bis 7%.

Ohne sich auf einen Mechanismus festzulegen, wird vermutet, dass diese - für einen Vliesstoff ungewöhnlich guten - Dehnungseigenschaften auf die Kombination der Verwendung eines mechanischen Verfestigungsverfahrens und der Auswahl eines Vliesstoffs mit einem signifikanten Anteil an Synthesefasern, insbesondere Polyolefin-, Polyester- und/oder Polyamidfasern einer bestimmten Stapellänge zurückzuführen ist.

So scheint die Verwendung von Synthesefasern die hohe bleibende Dehnung dadurch zu ermöglichen, dass sie durch ihre inhärent glatte Oberflächenstruktur während des Dehnungsprozesses eine gute Verschiebbarkeit ohne hohe Rückstellkräfte zulassen. Darüber hinaus scheint die eingesetzte Stapellänge von 25 bis 65 mm sich ebenfalls günstig auf die Verdehnbarkeit des Vliesstoffs auszuwirken. Sind die Fasern nämlich kürzer, kann die gewünschte Verdehnbarkeit nicht mehr erreicht werden, da das Fasergefüge bei der Dehnung aufgebrochen und damit zerstört wird. Sind die Fasern zu lang, ist das Fasergefüge in sich zu stark verbunden, was die Dehnbarkeit deutlich verringert, da die Fasern zu stark ineinander verschlungen sind und sich dadurch gegenseitig zu stark festhalten und gleichzeitig eine zu geringe bleibende Dehnung aufweisen. Vorzugsweise liegt der Anteil an Fasern mit einer Stapellänge von 25 bis 65 mm bei mindestens 50 Gew.%, noch bevorzugter bei mindestens 70 Gew.%, noch bevorzugter bei mindestens 80 Gew.%, noch bevorzugter bei mindestens 90 Gew.%, jeweils bezogen auf die Gesamtmenge an Fasern im Vliesstoff.

Darüber hinaus wurde überraschend gefunden, dass es die Verwendung eines Vliesstoffs ermöglicht eine gegenüber Gewirken schnellere und stärkere bleibende Dehnung zu erhalten. Dies führt dazu, dass mit dem erfindungsgemäßen Vliesstoff weniger Walkvorgänge benötigt werden, um den gewünschten Walkbogenverlauf zu erreichen - was sich in einer deutlichen Kostenersparnis äußert. Für den Fachmann war dies überraschend, weil er erwartet hätte, dass Vliesstoffe eine wesentlich schlechtere Verdehnbarkeit und bleibende Dehnung als Gewirke zeigen. Vliesstoffe weisen nämlich bekanntermaßen aufgrund ihrer wirren Faserstruktur, in der Regel eine eher geringe Elastizität und damit einhergehend schlechtere Verformbarkeit auf. Ein weiterer Vorteil des erfindungsgemäß verwendeten Vliesstoffs ist, dass er eine signifikant bessere Schnittkantenfestigkeit als Gewirke aufweist.

Unter der erfindungsgemäßen Verwendung des Vliesstoffs zur Herstellung eines Walkfutters ist zu verstehen, dass der Vliesstoff mit einem geeigneten Obermaterial, beispielsweise einem Leder- und/oder Synthetikmaterial, verbunden und anschließend einer Formgebung in einem Walkprozess unterworfen wird. Dabei wird der Vliesstoff mit der der Sichtseite abgewandten Seite des Obermaterials verbunden.

In einer bevorzugten Ausführungsform der Erfindung wird der Vliesstoff mit einem Synthetikmaterial als Obermaterial verbunden, welches auf der dem Vliesstoff zugewandten Seite keine weitere Trägerschicht aufweist. Mithin sind Vliesstoff und Synthetikmaterial unmittelbar, beispielsweise mittels einer Haftmasse/oder einer Direktbeschichtung, miteinander verbunden. Dies ist verglichen mit der Verwendung eines zweischichtigen Synthetikmaterials vorteilhaft, da ein Stanzvorgang weniger beim Vorbereiten des Walkfuttermaterials für den Walkvorgang benötigt wird. Darüber hinaus kann auf den Kleber zwischen Vliesstoff und Obermaterial verzichtet werden. Hierdurch erhält man ein leichteres Walkfutter und damit einhergehend einen leichteren Schuh. Schließlich kann vermieden werden, dass durch unterschiedliche Eigenschaften von Trägerschicht und Obermaterial Probleme, beispielsweise eine unvorteilhafte Formgebung während des Walkprozesses (Faltenbildung), verursacht werden.

Die Höhe der Verdehnbarkeit und der bleibenden Dehnung des Vliesstoffs kann durch den Anteil der Synthesefasern, insbesondere der Polyolefin-, Polyester- und/oder Polyamidfasern, und durch die geeignete Wahl der Parameter für die mechanische Verfestigung eingestellt werden. Vorzugsweise weist der Vliesstoff eine Dicke von 0,3 mm bis 2,5 mm, noch bevorzugter von 0,5 mm bis 2,0 mm, und insbesondere von 0,7 mm bis 1,8 mm auf.

Mechanische Verfestigung wird erfindungsgemäß in dem auf dem Gebiet der textilen Materialien üblichen Sinne verstanden. Vorteilhaft an der mechanischen Verfestigung ist, dass im Vergleich zur thermischen und chemischen Verfestigung eine Faserverschiebbarkeit und Fasergleitfähigkeit in der Regel nicht zu stark verringert wird. Dies begünstigt wiederum die beim Walkprozess nötige Dehnbarkeit und bleibende Dehnung. Erfindungsgemäß bevorzugt findet mithin neben der mechanischen Verfestigung keine thermische und/oder chemische Verfestigung statt.

Erfindungsgemäß weist der Vliesstoff eine Richtungsunabhängigkeit der Dehnung, bestimmt als Differenz des größten und kleinsten nach DIN ISO 9073-3 gemessenen Modulwertes (Messbedingungen: Dehnung von 3%, 5% oder 10%, Winkel zur Maschinenrichtung von 30°, 60°, 90°, 120°, 150°, 180°, 210°, 240°, 270°, 300°, 330°, 360°) von höchstens 30 N/5cm, noch bevorzugter von höchstens 20N/5cm, noch bevorzugter von höchstens 15N/5cm, insbesondere von höchstens 10N/5cm auf.

Eine hohe Richtungsunabhängigkeit der Dehnung ist vorteilhaft, da hierdurch eine gleichmäßige Verformung beim Walkprozess über die gesamte Fläche des Walkfutters erzielt werden kann. Darüber hinaus kann der Zuschnitt des Flächenmaterials richtungsunabhängig für einen geringstmöglichen Verschnitt ausgelegt werden.

Die starke Richtungsunabhängigkeit der Dehnung kann beispielsweise wie folgt erzielt werden. Zunächst wird ein Faserflor in üblicher Weise mit einem Querleger gelegt. In diesem sind die Fasern überwiegend quer zur Produktionsrichtung orientiert. Zur Erhöhung der Faserisotropie kann der Faserflor anschließend mechanisch, beispielsweise mittels Walzen, in Längsrichtung (MD: Machine Direction) verstreckt werden, um darüber hinaus auch eine gleichmäßigere Verteilung zu erzielen.

Wie oben dargelegt, werden erfindungsgemäß Synthesefasern, insbesondere Polyolefin-, Polyester- und/oder Polyamidfasern eingesetzt. Vorzugsweise sind die Synthesefasern thermoplastische Fasern. Vorteilhaft an der Verwendung von thermoplastischen Fasern ist, dass sie durch eine Hitzebehandlung des Vliesstoffs kontrolliert geschrumpft werden können. Hierdurch können die Fasern gekräuselt und miteinander verhakt werden. Dies ermöglicht, dass der Vliesstoff beim Walkvorgang zumindest um das geschrumpfte Maß verdehnt werden kann. Das heißt, dass die Verhakung durch mechanisches Dehnen wieder aufgelöst werden kann, was die Dehnbarkeit des Vliesstoffes verbessert. Besonders bevorzugt sind Polyolefinfasern mit einer Kräuselung, gemessen als Bogenzahl nach DIN 53840 Teil 1, von mindestens 5 Bogen/cm, beispielsweise von 5 bis 15 Bogen/cm und/oder Polyamidfasern mit einer Kräuselung von mindestens 10 Bogen/cm, beispielsweise 10 bis 20 Bogen/cm, und/oder Polyesterfasern mit einer Kräuselung von mindestens 4 Bogen/cm, beispielsweise 4 bis 20 Bogen/cm.

Im Vliesstoff beträgt der Anteil der Synthesefasern, vorzugsweise der thermoplastischen Fasern und insbesondere der Polyolefin-, Polyester- und/oder Polyamidfasern, vorzugsweise mindestens 20 Gew.%, beispielsweise 20 Gew.% bis 100 Gew.%, noch bevorzugter mindestens 30 Gew.%, beispielsweise 30 Gew.% bis 100 Gew.%, noch bevorzugter mindestens 40 Gew.%, beispielsweise 40 Gew.% bis 100 Gew.%, noch bevorzugter mindestens 45 Gew.%, beispielsweise 45 Gew.% bis 100 Gew.%, jeweils bezogen auf das Gesamtgewicht des Vliesstoffs.

In einer weiteren bevorzugten Ausführungsform der Erfindung ist der Vliesstoff ein hitzebehandelter Vliesstoff, der bei einer Temperatur, die mindestens 130 °C, beispielsweise von 130 °C bis 165 °C oberhalb der Glasübergangstemperatur der Synthesefasern liegt, erhitzt wurde, vorzugsweise für 20 Sekunden, beispielsweise von 20 Sekunden bis 2 Minuten.

Der Vliesstoff kann auch weitere thermoplastische Stapelfasern, vorzugsweise mit einer Stapellänge von 25 mm bis 65 mm enthalten, wie beispielsweise Polyacrylfasern. Dabei beträgt der Anteil der weiteren thermoplastischen Fasern vorzugsweise 10 bis 75 Gew.%, noch bevorzugter 20 bis 60 Gew.%, insbesondere 30 bis 50 Gew.%, jeweils bezogen auf die Gesamtmenge an Fasern im Vliesstoff.

Enthält der Vliesstoff weitere thermoplastische Stapelfasern, so findet die Hitzebehandlung vorzugsweise bei einer Temperatur statt, die mindestens 80°C, beispielsweise von 50°C bis 100°C oberhalb der Glasübergangstemperatur der weiteren thermoplastischen Stapelfasern und/oder der Polyolefin-, Polyester- und/oder Polyamidfasern liegt. Die Dauer der Hitzebehandlung liegt vorzugsweise im oben genannten Bereich.

Der Vliesstoff kann auch saugfähige Fasern, insbesondere saugfähige Stapelfasern mit einer Stapellänge von 25 mm bis 65 mm, enthalten. Unter saugfähigen Fasern werden erfindungsgemäß Fasern verstanden, die Flüssigkeit, insbesondere Wasser, aufnehmen können. Vorzugsweise weisen die saugfähigen Fasern eine Wasseraufnahmekapazität (vollentsalztes Wasser) bei 20°C von mindestens 7 Gew.%, beispielsweise von 8 Gew.% bis 20 Gew.%, noch bevorzugter von 10 Gew.%, bis 30 Gew.%, auf. In dieser Ausführungsform beträgt der Anteil der saugfähigen Fasern 10 bis 90 Gew.%, noch bevorzugter 20 bis 80 Gew.%, insbesondere 30 bis 60 Gew.%, jeweils bezogen auf die Gesamtmenge an Fasern im Vliesstoff.

Erfindungsgemäß bevorzugt weisen die saugfähigen Fasern Viskosefasern, Naturfasern, beispielsweise Hanf, Kenaf, Zellulose, Lyocell, Wolle oder Baumwolle und/oder synthetische saugfähigen Fasern, insbesondere Superabsorberfasern, auf. Vorteilhaft an der Verwendung von saugfähigen Fasern ist, dass sie zur Verbesserung des Schuhklimas beitragen.

In einer besonders bevorzugten Ausführungsform der Erfindung weisen die Stapelfasern sowohl Synthesefasern, vorzugsweise thermoplastische Fasern und insbesondere Polyolefin-, Polyester- und/oder Polyamidfasern als auch saugfähige Fasern auf.

Erfindungsgemäß ist es möglich, das Flächengewicht des Vliesstoffs auf unter 200 g/m², beispielsweise auf 90 bis 200 g/m², noch bevorzugter auf 120 bis 195 g/m² und insbesondere auf 150 bis 190 g/m² einzustellen und dennoch ein weiches Walkfutter mit einer ausreichenden Standfestigkeit und Verformbarkeit zu erhalten.

In einer besonders bevorzugten Ausführungsform der Erfindung weist der Vliesstoff zumindest auf einer Oberfläche eine thermoplastische Haftmassenbeschichtung auf. Diese ermöglicht, dass das Walkfutter mittels Temperatur auf ein Obermaterial (beispielsweise Leder, Kunstleder und Textil) aufgebügelt werden kann. Bevorzugte Haftmassen sind Ethylen-Vinyl-acetat, Polyamid, Polyester, Polyurethan.

Vorzugsweise weisen mindestens 90 Gew.% der Stapelfasern des Vliesstoffs einen Titer im Bereich von 0,9 dtex bis 11 dtex, vorzugsweise von 1,5 dtex bis 7 dtex auf.

Des Weiteren kann der Vliesstoff durch eine Ausrüstung an die Eigenschaften des Obermaterials angepasst werden. Das kann zum Beispiel durch eine Ausrüstung mit einem Bindemittel geschehen und dadurch der Griff/Steifheit eingestellt werden. Die Steifausrüstung kann mit einer Steifappretur mit synthetischen Bindern erfolgen, zum Beispiel Acrylat, Polyolefin, insbesondere Polypropylen, Polyester, Acrylnitril, Butadien, Styrol/Butatien, Polyurethan, Latex, und/oder Vinylacetat. Des Weiteren kann der Vliesstoff auch Stärke enthalten. Die Verwendung von Stärke (Maisstärke, Kartoffelstärke, Weizenstärke) kann vorteilhaft sein, da diese Stärkeausrüstung bei der Vorbereitung der Walkblätter mittels Dämpfen das Verformen erleichtert. Stärke quillt nämlich beim Dämpfen leicht auf und bildet eine Art Gleitfilm zwischen den Fasern, sodass sich die Fasern einfacher gegeneinander verschieben lassen. Nach dem Verformungsprozess trocknet die Stärke wieder aus und verbindet das Fasergefüge untereinander. Damit erzielt man eine noch stabilere und bleibendere Verformung. Insofern weist der Vliesstoff in einer bevorzugten Ausführungsform Stärke auf. Der Anteil der Stärke liegt vorzugsweise bei 0,4 Gew.% bis 10 Gew.%, bezogen auf das Gesamtgewicht des Vliesstoffs.

Ein weiterer Gegenstand der vorliegenden Erfindung ist ein Walkfuttermaterial umfassend einen mechanisch verfestigten Vliesstoff, umfassend Stapelfasern mit einer Stapellänge im Bereich von 25 bis 65 mm, wobei mindestens 15 Gew.% der Stapelfasern Synthesefasern, insbesondere Polyolefin-, Polyester- und/oder Polyamidfasern sind, und wobei der Vliesstoff eine Richtungsunabhängigkeit der Dehnung, bestimmt als Differenz des größten und kleinsten nach DIN ISO 9073-3 gemessenen Modulwertes (Messbedingungen: Dehnung von 3%, 5% oder 10%, Winkel zur Maschinenrichtung von 30°, 60°, 90°, 120°, 150°, 180°, 210°, 240°, 270°, 300°, 330°, 360°) von höchstens 30 N/5cm, noch bevorzugter höchstens 20N/5cm, noch bevorzugter höchstens 15N/5cm, insbesondere höchstens 10N/5cm aufweist, wobei der Vliesstoff eine bleibende Dehnung, gemessen nach DIN EN ISO 15977:2011-05 (Messstrecke 100 mm, Belastung 50N, Belastungszeit 10 Minuten, Erholungszeit 10 Minuten) von mehr als 10% aufweist und wobei das Walkfuttermaterial herstellbar ist mit einem Verfahren umfassend folgende Schritte:
a) Bereitstellen von Stapelfasern mit einer Stapellänge im Bereich von 25 bis 65 mm, wobei mindestens 15 Gew.% der Stapelfasern Synthesefasern, insbesondere Polyolefin-, Polyester- und/oder Polyamidfasern sind;
b) Krempeln der Stapelfasern zu einem Faserflor;
c) Querlegen des Faserflors zu einem quergelegten Faserflor;
d) Mechanisches Verfestigen des quergelegten Faserflors, wodurch das Walkfuttermaterial erhalten wird,
wobei der Faserflor im Anschluss an Schritt c) mechanisch, beispielsweise mittels Walzen, in Längsrichtung (MD: Machine Direction) verstreckt wird.

In einer bevorzugten Ausführungsform ist das Walkfuttermaterial ein Walkfuttermaterial umfassend einen mechanisch verfestigten Vliesstoff, umfassend Stapelfasern mit einer Stapellänge im Bereich von 25 bis 65 mm, wobei mindestens 15 Gew.% der Stapelfasern Synthesefasern, insbesondere Polyolefin-, Polyester- und/oder Polyamidfasern, sind, wobei der Vliesstoff unmittelbar, beispielsweise mittels einer Haftmasse/oder einer Direktbeschichtung, mit einem Synthetikmaterial verbunden ist. Unter einer "unmittelbaren Verbindung" von Vliesstoff und Synthetikmaterial ist dabei zu verstehen, dass keine weitere Trägerschicht zwischen Vliesstoff und Synthetikmaterial angeordnet ist.

In einer bevorzugten Ausführungsform der Erfindung weist der unmittelbar mit dem Synthetikmaterial als Obermaterial verbundene Vliesstoff auf der dem Obermaterial abgewandten Seite des Vliesstoffs keine weitere Trägerschicht auf. Diese Ausführungsform wird dadurch ermöglicht, dass der Vliesstoff Eigenschaften aufweist, die ihn sowohl zur Verwendung als Trägerschicht für das Synthetikmaterial als auch für die Unterstützung der Formgebung in einem Walkprozess geeignet machen. Diese Doppelfunktion ist mit den üblicherweise verwendeten Walkfuttermaterialien in der Regel nicht erzielbar, da diese (z.B. Gewebe, Gewirke) sich aufgrund ihrer offenen Oberfläche nicht als Trägerschicht für Synthetikmaterialien eignen.

Vorzugsweise ist der in den erfindungsgemäßen Walkfuttermaterialien enthaltene Vliesstoff ein wie im Rahmen dieser Erfindung beschriebener Vliesstoff.

Ein weiterer Gegenstand der vorliegenden Erfindung ist ein Verfahren zur Herstellung eines Walkfuttermaterials, umfassend einen Vliesstoff mit einer Richtungsunabhängigkeit der Dehnung, bestimmt als Differenz des größten und kleinsten nach DIN ISO 9073-3 gemessenen Modulwertes (Messbedingungen: Dehnung von 3%, 5% oder 10%, Winkel zur Maschinenrichtung von 30°, 60°, 90°, 120°, 150°, 180°, 210°, 240°, 270°, 300°, 330°, 360°) von höchstens 30 N/5cm, noch bevorzugter höchstens 20N/5cm, noch bevorzugter höchstens 15N/5cm, insbesondere höchstens 10N/5cm, wobei der Vliesstoff eine bleibende Dehnung, gemessen nach DIN EN ISO 15977:2011-05 (Messstrecke 100 mm, Belastung 50N, Belastungszeit 10 Minuten, Erholungszeit 10 Minuten) von mehr als 10% aufweist, umfassend folgende Schritte:
a) Bereitstellen von Stapelfasern mit einer Stapellänge im Bereich von 25 bis 65 mm, wobei mindestens 15 Gew.% der Stapelfasern Synthesefasern, insbesondere Polyolefin-, Polyester- und/oder Polyamidfasern sind;
b) Krempeln der Stapelfasern zu einem Faserflor;
c) Querlegen des Faserflors zu einem quergelegten Faserflor;
d) Mechanisches Verfestigen des quergelegten Faserflors zu dem Walkfuttermaterial
wobei der Faserflor im Anschluss an Schritt c) mechanisch, beispielsweise mittels Walzen, in Längsrichtung (MD: Machine Direction) verstreckt wird.

Vorzugsweise wird die mechanische Verfestigung mittels Vernadeln und/oder Wasserstrahlverfestigung durchgeführt und die einzusetzenden Parameter werden so gewählt, dass die Verfestigung nicht zu stark ist, was die Verschiebbarkeit der Fasern behindern würde, aber auch nicht zu schwach, da ansonsten nicht ausreichende Festigkeiten erzielt werden.

Für die Wasserstrahlverfestigung haben sich Drücke, gemessen am Düsenausgang, von 30 bis 300 bar, vorzugsweise 50 bis 250 bar, insbesondere 80 bis 200 bar als besonders günstig erwiesen. Ebenfalls günstig ist ein Abstand zwischen Düsenausgang und Vliesstoff von 0,3 cm bis 2,5 cm.

Für das Vernadeln haben sich Einstichdichten von 50 bis 300 Einstiche/cm², noch bevorzugter von 70 bis 250 Einstiche/cm², insbesondere von 100 bis 200 Einstiche/cm² als besonders günstig erwiesen.

Der Faserflor wird im Anschluss an Schritt b) und/oder c) mechanisch, beispielsweise mittels Walzen, in Längsrichtung (MD: Machine Direction) verstreckt. Hierdurch kann die Faserisotropie erhöht und darüber hinaus auch eine gleichmäßigere Verteilung erzielt werden.

### Figurenbeschreibung:

Figur 1 zeigt die Modulwerte eines bekannten als Walkfuttermaterial eingesetzten Gewirkes in der 360° Auswertung.
Figur 2 zeigt die Modulwerte eines erfindungsgemäßen Vliesstoffs in der 360° Auswertung.

Im Folgenden wird die Erfindung anhand mehrerer Beispiele näher erläutert.

### Beispiel 1: Herstellung verschiedener erfindungsgemäßer Vliesstoffe

Es werden die erfindungsgemäßen Vliesstoffe 1 bis 4 hergestellt, ausgehend von folgenden Fasermischungen:

| Vliesstoff | Polyester | Polyamid 6 | Viskose | Lyocell | Polypropylen |
|---|---|---|---|---|---|
| 1 | 10 Gew.% | 30 Gew.% | 25 Gew.% | 25 Gew.% | 10 Gew.% |
| 2 | 30 Gew.% | 10 Gew.% | 30 Gew.% | 10 Gew.% | 20 Gew.% |
| 3 | 30 Gew.% | 0 Gew.% | 30 Gew.% | 10 Gew.% | 30 Gew.% |
| 4 | 50 Gew.% | 40 Gew.% | 10 Gew.% | 0 Gew.% | 0 Gew.% |

Die Stapellänge der Fasern liegt in einem Bereich von 40 mm bis 60 mm. Die Fasermischungen werden gekrempelt und der Faserflor quergelegt. Aufgrund des Querlegers sind die Fasern überwiegend quer zur Produktionsrichtung orientiert. Zur Erhöhung der Faserisotropie wird der Faserflor anschließend mechanisch mittels Walzen in Längsrichtung (MD: Machine Direction) verstreckt, um darüber hinaus auch eine gleichmäßigere Verteilung zu erzielen. Anschließend findet eine mechanische Verfestigung mittels Nadelstuhl (Einstichdichte 200 Einstiche/cm) statt. Der Nadelvliesstoff wird daraufhin bei 160 bis 180°C thermofixiert.

In der folgenden Tabelle sind exemplarisch verschiedene Eigenschaften des Vliesstoffs 3 dargestellt.

| Eigenschaft | Vliesstoff 3 |
|---|---|
| Dicke: | 1,5 mm |
| Gewicht: | 175g/m² |
| Modul bei 10% Verdehnung | 35 N/5cm |
| Bleibende Dehnung | 25% |
| Statische Dehnung | 20% |
| Differenz zwischen statischer und bleibender Dehnung | 5% |

### Beispiel 2: Messung der Richtungsunabhänigkeit der Dehnung.

Die Richtungsunabhängigkeit der Dehnung wird bestimmt als Differenz des größten und kleinsten nach DIN ISO 9073-3 gemessenen Modulwertes (Messbedingungen: Dehnung von 3%, 5% oder 10%, Winkel zur Maschinenrichtung von 30°, 60°, 90°, 120°, 150°, 180°, 210°, 240°, 270°, 300°, 330°, 360°).

Es werden folgende in der nachfolgenden Tabelle und in Figur 2 illustrierten Ergebnisse erhalten.
Kraft/Dehnungsverhalten von Vliesstoff 3 im 360 °

### Vergleich

| | **Modul 3% [N/5cm]** | **Modul 5% [N/5cm]** | **Modul 10% [N/5cm]** |
|---|---|---|---|
| 0° | 20,1 | 25,9 | 32,6 |
| 30° | 21,0 | 27,0 | 34,9 |
| 60° | 19,2 | 26,7 | 39,5 |
| 90° | 14,2 | 20,1 | 31,5 |
| 120° | 17,8 | 24,8 | 36,7 |
| 150° | 18,5 | 24,4 | 32,1 |
| 180° | 18,7 | 24,4 | 31,1 |
| 210° | 21,7 | 27,7 | 35,2 |
| 240° | 18,8 | 25,7 | 38,1 |
| 270° | 14,2 | 19,9 | 31,0 |
| 300° | 16,9 | 24,0 | 36,0 |
| 330° | 21,3 | 27,2 | 35,0 |

| | | | |
|---|---|---|---|
| Minimalwert: | 14,19 | 19,94 | 30,98 |
| Maximalwert: | 21,73 | 27,65 | 39,47 |

| | | | |
|---|---|---|---|
| Differenz: | **7,5** | **7,7** | **8,5** |

Es zeigt sich, dass die Differenz des größten und kleinsten nach DIN ISO 9073-3 gemessenen Modulwertes unter 10 N/5cm liegt. In Figur 1 wird die Streuung der Modulwerte eines herkömmlichen Walkfutters auf Gewirkebasis (Baumwolle) gezeigt. Sie ist deutlich größer als beim erfindungsgemäßen Vliesstoff.

### Beispiel 3: Ausrüstung von Vliesstoff 3

Der Vliesstoff 3 wird mit einer 2% Stärkelösung (Kartoffelstärke) mittels eines Foulards imprägniert und anschließend getrocknet. Das Beschichtungsgewicht liegt bei einer Trockenauflage von 6 g/m. In der vorliegenden Erfindung zählt das Beschichtungsgewicht nicht zum Gesamtgewicht des Vliesstoffs. Anschließend wird der Vliesstoff mit einer thermoplastischen Haftmassenbeschichtung versehen (Auflagegewicht 30 g/m² Polyurethan mit einem Schmelzbereich von 75°C bis 95 C).

### Beispiel 4: Verwendung von Vliesstoff 3 als Walkfutter

Zunächst wird aus dem Vliesstoff 3 ein an die Form des Obermaterials angepasster Prüfling ausgestanzt. Der Prüfling wird mittels einer Durchlaufpresse auf das Obermaterial aufgebügelt. Dieser Verbund wird mittels eines Walkschwertes in die gewünschte Form (Walkbogen) gebracht. Der Vliesstoff 3 fungiert nunmehr als Walkfutter und unterstützt die Form für die weitere Verarbeitung.

## Patentansprüche

1. Verwendung eines mechanisch verfestigten Vliesstoffs, umfassend Stapelfasern mit einer Stapellänge im Bereich von 25 bis 65 mm, wobei mindestens 15 Gew.% der Stapelfasern Synthesefasern, insbesondere Polyolefin-, Polyester- und/oder Polyamidfasern, sind, zur Herstellung eines Walkfutters, wobei ein Vliesstoff verwendet wird, der eine bleibende Dehnung, gemessen nach DIN EN ISO 15977:2011-05 (Messstrecke 100 mm, Belastung 50N, Belastungszeit 10 Minuten, Erholungszeit 10 Minuten) von mehr als 10% aufweist, wobei ein Vliesstoff verwendet wird, der eine Richtungsunabhängigkeit der Dehnung, bestimmt als Differenz des größten und kleinsten nach DIN ISO 9073-3 gemessenen Modulwertes (Messbedingungen: Dehnung von 3%, 5% oder 10%, Winkel zur Maschinenrichtung von 30°, 60°, 90°, 120°, 150°, 180°, 210°, 240°, 270°, 300°, 330°, 360°) von höchstens 30 N/5cm aufweist und wobei die Richtungsunabhängigkeit der Dehnung erzielt werden kann, indem zunächst ein Faserflor mit einem Querleger gelegt wird und zur Erhöhung der Faserisotropie der Faserflor anschließend mechanisch, beispielsweise mittels Walzen, in Längsrichtung (MD: Machine Direction) verstreckt wird.

2. Verwendung nach Anspruch 1, **dadurch gekennzeichnet, dass** ein Vliesstoff verwendet wird, der einen Modulwert bei 10% Verdehnung, gemessen nach DIN ISO 9073-3, von maximal 150 N/5cm aufweist und/oder eine statische Dehnung, gemessen nach DIN EN ISO 15977:2011-05 (Messstrecke 100 mm, Belastung 50N, Belastungszeit 10 Minuten), von mehr als 15%.

3. Verwendung nach Anspruch 1 oder 2, **dadurch gekennzeichnet, dass** der Vliesstoff mit einem Synthetikmaterial als Obermaterial verbunden wird, welches auf der dem Vliesstoff zugewandten Seite keine weitere Trägerschicht aufweist.

4. Verwendung nach einem oder mehreren der vorangehenden Ansprüche, **dadurch gekennzeichnet, dass** ein Vliesstoff verwendet wird, der ein Flächengewicht von unter 200 g/m² aufweist.

5. Verwendung nach einem oder mehreren der vorangehenden Ansprüche, **dadurch gekennzeichnet, dass** ein Vliesstoff verwendet wird, der zumindest auf einer Oberfläche eine thermoplastische Haftmassenbeschichtung aufweist.

6. Verwendung nach einem oder mehreren der vorangehenden Ansprüche, **dadurch gekennzeichnet, dass** ein Vliesstoff verwendet wird, der saugfähige Stapelfasern mit einer Stapellänge von 25 mm bis 65 mm in einem Anteil von 10 bis 90 Gew.% aufweist.

7. Verwendung nach einem oder mehreren der vorangehenden Ansprüche, **dadurch gekennzeichnet, dass** ein Vliesstoff verwendet wird, der ein hitzebehandelter Vliesstoff ist, der bei einer Temperatur, die mindestens 130 °C oberhalb der Glasübergangstemperatur der Synthesefasern liegt, erhitzt wurde.

8. Walkfuttermaterial umfassend einen mechanisch verfestigten Vliesstoff, umfassend Stapelfasern mit einer Stapellänge im Bereich von 25 bis 65 mm, wobei mindestens 15 Gew.% der Stapelfasern Synthesefasern, insbesondere Polyolefin-, Polyester- und/oder Polyamidfasern sind, **dadurch gekennzeichnet, dass** der Vliesstoff eine Richtungsunabhängigkeit der Dehnung, bestimmt als Differenz des größten und kleinsten nach DIN ISO 9073-3 gemessenen Modulwertes (Messbedingungen: Dehnung von 3%, 5% oder 10%, Winkel zur Maschinenrichtung von 30°, 60°, 90°, 120°, 150°, 180°, 210°, 240°, 270°, 300°, 330°, 360°) von höchstens 30 N/5cm aufweist, wobei der Vliesstoff eine bleibende Dehnung, gemessen nach DIN EN ISO 15977:2011-05 (Messstrecke 100 mm, Belastung 50N, Belastungszeit 10 Minuten, Erholungszeit 10 Minuten) von mehr als 10% aufweist und wobei das Walkfuttermaterial herstellbar ist mit einem Verfahren nach Anspruch 13.

9. Walkfuttermaterial nach Anspruch 8, **dadurch gekennzeichnet, dass** der Vliesstoff ein Vliesstoff ist, wie er in einem oder mehreren der Ansprüche 1 bis **7** verwendet wird.

10. Walkfuttermaterial nach Anspruch 8 oder 9 umfassend einen Verbund aus einem mechanisch verfestigten Vliesstoffs, umfassend Stapelfasern mit einer Stapellänge im Bereich von 25 bis 65 mm, wobei mindestens 15 Gew.% der Stapelfasern Synthesefasern, insbesondere Polyolefin-, Polyester- und/oder Polyamidfasern sind, **dadurch gekennzeichnet, dass** der Vliesstoff unmittelbar, beispielsweise mittels einer Haftmasse/oder einer Direktbeschichtung, mit einem Synthetikmaterial verbunden ist.

11. Walkfuttermaterial nach Anspruch 10, **dadurch gekennzeichnet, dass** der Vliesstoff auf der dem Obermaterial abgewandten Seite des Vliesstoffs keine weitere Trägerschicht aufweist.

12. Walkfuttermaterial nach Anspruch 11, **dadurch gekennzeichnet, dass** der Vliesstoff ein Vliesstoff ist, wie er in einem oder mehreren der Ansprüche 1-7 verwendet wird.

13. Verfahren zur Herstellung eines Walkfuttermaterials umfassend einen Vliesstoff mit einer Richtungsunabhängigkeit der Dehnung, bestimmt als Differenz des größten und kleinsten nach DIN ISO 9073-3 gemessenen Modulwertes (Messbedingungen: Dehnung von 3%, 5% oder 10%, Winkel zur Maschinenrichtung von 30°, 60°, 90°, 120°, 150°, 180°, 210°, 240°, 270°, 300°, 330°, 360°) von höchstens 30 N/5cm, wobei der Vliesstoff eine bleibende Dehnung, gemessen nach DIN EN ISO 15977:2011-05 (Messstrecke 100 mm, Belastung 50N, Belastungszeit 10 Minuten, Erholungszeit 10 Minuten) von mehr als 10% aufweist, umfassend folgende Schritte:
a) Bereitstellen von Stapelfasern mit einer Stapellänge im Bereich von 25 bis 65 mm, wobei mindestens 15 Gew.% der Stapelfasern Synthesefasern, insbesondere Polyolefin-, Polyester- und/oder Polyamidfasern sind;
b) Krempeln der Stapelfasern zu einem Faserflor;
c) Querlegen des Faserflors zu einem quergelegten Faserflor;
d) Mechanisches Verfestigen des quergelegten Faserflors, wodurch das Walkfuttermaterial erhalten wird,
**dadurch gekennzeichnet, dass** der Faserflor im Anschluss an Schritt c) mechanisch, beispielsweise mittels Walzen, in Längsrichtung (MD: Machine Direction) verstreckt wird.

## Claims

1. Use of a mechanically consolidated nonwoven fabric, comprising staple fibres having a staple length in the range from 25 to 65 mm, wherein at least 15% by weight of the staple fibres are synthetic fibres, in particular polyolefin, polyester and/or polyamide fibres, for production of a milled lining, using a nonwoven fabric having a permanent elongation, measured to DIN EN ISO 15977:2011-05 (measurement distance 100 mm, load 50 N, load time 10 minutes, recovery time 10 minutes), of more than 10%, using a nonwoven fabric having a directional independence of elongation, determined as the difference of the largest and smallest modulus value measured to DIN ISO 9073-3 (measurement conditions: elongation of 3%, 5% or 10%, angle to machine direction of 30°, 60°, 90°, 120°, 150°, 180°, 210°, 240°, 270°, 300°, 330°, 360°) of not more than 30 N/5cm, and wherein directional independence of elongation can be achieved by first laying a fibre web with a crosslayer and then the fibre isotropy of the fibre web is increased by stretching mechanically, for example by rolling, in longitudinal direction (MD: Machine Direction).

2. Use according to Claim 1, **characterized in that** a nonwoven fabric is used that has a modulus value at 10% elongation, measured to DIN ISO 9073-3, of not more than 150 N/5cm and/or static elongation, measured to DIN EN ISO 15977:2011-05 (measurement distance 100 mm, load 50 N, load time 10 minutes), of more than 15%.

3. Use according to Claim 1 or 2, **characterized in that** the nonwoven fabric is bonded to a synthetic material as upper material that has no further support layer on the side facing the nonwoven fabric.

4. Use according to one or more of the preceding claims, **characterized in that** a nonwoven fabric having a basis weight of less than 200 g/m² is used.

5. Use according to one or more of the preceding claims, **characterized in that** a nonwoven fabric having a thermoplastic adhesive coating at least on one surface is used.

6. Use according to one or more of the preceding claims, **characterized in that** a nonwoven fabric having absorbent staple fibres having a staple length of 25 mm to 65 mm in a proportion of 10% to 90% by weight is used.

7. Use according to one or more of the preceding claims, **characterized in that** a nonwoven fabric which is a heat-treated nonwoven fabric heated at a temperature of at least 130°C above the glass transition temperature of the synthetic fibres is used.

8. Milled lining material comprising a mechanically consolidated nonwoven fabric, comprising staple fibres having a staple length in the range from 25 to 65 mm, where at least 15% by weight of the staple fibres are synthetic fibres, in particular polyolefin, polyester and/or polyamide fibres, **characterized in that** the nonwoven fabric has a directional independence of elongation, determined as the difference of the largest and smallest modulus value measured to DIN ISO 9073-3 (measurement conditions: elongation of 3%, 5% or 10%, angle to machine direction of 30°, 60°, 90°, 120°, 150°, 180°, 210°, 240°, 270°, 300°, 330°, 360°) of not more than 30 N/5cm, where the nonwoven fabric has a permanent elongation, measured to DIN EN ISO 15977:2011-05 (measurement distance 100 mm, load 50 N, load time 10 minutes, recovery time 10 minutes), of more than 10%, and wherein the milled lining material is producible by a method according to Claim 13.

9. Milled lining material according to Claim 8, **characterized in that** the nonwoven fabric is a nonwoven fabric as used in one or more of Claims 1 to 7.

10. Milled lining material according to Claim 8 or 9, comprising a composite of a mechanically consolidated nonwoven fabric, comprising staple fibres having a staple length in the range from 25 to 65 mm, where at least 15% by weight of the staple fibres are synthetic fibres, in particular polyolefin, polyester and/or polyamide fibres, **characterized in that** that the nonwoven fabric is directly bonded to a synthetic material, for example by means of an adhesive/or a direct coating.

11. Milled lining material according to Claim 10, **characterized in that** the nonwoven fabric has no further support layer on the side of the nonwoven fabric facing away from the upper material.

12. Milled lining material according to Claim 11, **characterized in that** the nonwoven fabric is a nonwoven fabric as used in one or more of Claims 1-7.

13. Method of producing a milled lining material comprising a nonwoven fabric having a directional independence of elongation, determined as the difference of the largest and smallest modulus value measured to DIN ISO 9073-3 (measurement conditions: Elongation of 3%, 5% or 10%, angle to machine direction of 30°, 60°, 90°, 120°, 150°, 180°, 210°, 240°, 270°, 300°, 330°, 360°) of not more than 30 N/5cm, where the nonwoven fabric has a permanent elongation, measured to DIN EN ISO 15977:2011-05 (measurement distance 100 mm, load 50 N, load time 10 minutes, recovery time 10 minutes) of more than 10%, comprising the following steps:
a) providing staple fibres with a staple length in the range from 25 to 65 mm, where at least 15 % by weight of the staple fibres are synthetic fibres, in particular polyolefin, polyester and/or polyamide fibres;
b) carding the staple fibres to a fibre web;
c) crosslaying the fibre web to give a crosslaid fibre web;
d) mechanically consolidating the crosslaid fibre web to give the milled lining material,
**characterized in that** the fibre web, after step c), is stretched mechanically, for example by rolling, in longitudinal direction (MD: Machine Direction).

## Revendications

1. Utilisation d'un non-tissé consolidé mécaniquement, comprenant des fibres coupées ayant une longueur de coupe dans la plage de 25 à 65 mm, au moins 15 % en poids des fibres coupées étant des fibres synthétiques, notamment des fibres de polyoléfine, de polyester et/ou de polyamide, pour la fabrication d'une doublure de foulage, un non-tissé qui présente un allongement permanent, mesuré selon DIN EN ISO 15977:2011-05 (distance de mesure 100 mm, charge 50 N, temps de charge 10 minutes, temps de récupération 10 minutes) de plus de 10 % étant utilisé, un non-tissé qui présente une indépendance directionnelle de l'allongement, déterminée comme différence entre la plus grande et la plus petite valeur de module mesurée selon DIN ISO 9073-3 (conditions de mesure : allongement de 3 %, 5 % ou 10 %, angle par rapport au sens machine de 30°, 60°, 90°, 120°, 150°, 180°, 210°, 240°, 270°, 300°, 330°, 360°) d'au plus 30 N/5 cm étant utilisé et l'indépendance directionnelle de l'allongement pouvant être obtenue en posant d'abord une nappe de fibres avec un poseur transversal et, pour augmenter l'isotropie des fibres, en étirant ensuite la nappe de fibres mécaniquement, par exemple au moyen d'un laminage, dans la direction longitudinale (MD : sens machine).

2. Utilisation selon la revendication 1, **caractérisée en ce qu'**un non-tissé qui présente une valeur de module à 10 % d'allongement, mesurée selon DIN ISO 9073-3, de 150 N/5 cm maximum et/ou un allongement statique, mesuré selon DIN EN ISO 15977:2011-05 (distance de mesure 100 mm, charge 50 N, temps de charge 10 minutes), de plus de 15 % est utilisé.

3. Utilisation selon la revendication 1 ou 2, **caractérisée en ce que** le non-tissé est lié à un matériau synthétique en tant que matériau supérieur, qui ne présente pas d'autre couche de support sur le côté tourné vers le non-tissé.

4. Utilisation selon une ou plusieurs des revendications précédentes, **caractérisée en ce qu'**un non-tissé dont le grammage est inférieur à 200 g/m² est utilisé.

5. Utilisation selon une ou plusieurs des revendications précédentes, **caractérisée en ce qu'**un non-tissé qui présente un revêtement de masse adhésive thermoplastique au moins sur une surface est utilisé.

6. Utilisation selon une ou plusieurs des revendications précédentes, **caractérisée en ce qu'**un non-tissé présentant des fibres coupées absorbantes ayant une longueur de coupe de 25 mm à 65 mm en une proportion de 10 à 90 % en poids est utilisé.

7. Utilisation selon une ou plusieurs des revendications précédentes, **caractérisée en ce qu'**un non-tissé qui est un non-tissé traité thermiquement qui a été chauffé à une température supérieure d'au moins 130 °C à la température de transition vitreuse des fibres synthétiques est utilisé.

8. Matériau de doublure de foulage comprenant un non-tissé consolidé mécaniquement, comprenant des fibres coupées ayant une longueur de coupe dans la plage de 25 à 65 mm, au moins 15 % en poids des fibres coupées étant des fibres synthétiques, notamment des fibres de polyoléfine, de polyester et/ou de polyamide, **caractérisé en ce que** le non-tissé présente une indépendance directionnelle de l'allongement, déterminée comme différence entre la plus grande et la plus petite valeur de module mesurée selon DIN ISO 9073-3 (conditions de mesure : allongement de 3%, 5% ou 10%, angle par rapport au sens machine de 30°, 60°, 90°, 120°, 150°, 180°, 210°, 240°, 270°, 300°, 330°, 360°) d'au plus 30 N/5 cm, le non-tissé présentant un allongement permanent, mesuré selon DIN EN ISO 15977:2011-05 (distance de mesure 100 mm, charge 50 N, temps de charge 10 minutes, temps de récupération 10 minutes) de plus de 10 % et le matériau de doublure de foulage pouvant être fabriqué par un procédé selon la revendication 13.

9. Matériau de doublure de foulage selon la revendication 8, **caractérisé en ce que** le non-tissé est un non-tissé tel qu'utilisé dans une ou plusieurs des revendications 1 à 7.

10. Matériau de doublure de foulage selon la revendication 8 ou 9, comprenant un composite d'un non-tissé consolidé mécaniquement, comprenant des fibres coupées ayant une longueur de coupe dans la plage de 25 à 65 mm, au moins 15 % en poids des fibres coupées étant des fibres synthétiques, notamment des fibres de polyoléfine, de polyester et/ou de polyamide, **caractérisé en ce que** le non-tissé est directement lié à un matériau synthétique, par exemple au moyen d'une masse adhésive et/ou d'un revêtement direct.

11. Matériau de doublure de foulage selon la revendication 10, **caractérisé en ce que** le non-tissé ne présente pas d'autre couche de support sur le côté du non-tissé détourné du matériau supérieur.

12. Matériau de doublure de foulage selon la revendication 11, **caractérisé en ce que** le non-tissé est un non-tissé tel qu'utilisé dans une ou plusieurs des revendications 1 à 7.

13. Procédé de fabrication d'un matériau de doublure de foulage comprenant un non-tissé avec une indépendance directionnelle de l'allongement, déterminée comme la différence entre la plus grande et la plus petite valeur de module mesurée selon DIN ISO 9073-3 (conditions de mesure : allongement de 3 %, 5 % ou 10 %, angle par rapport au sens machine de 30°, 60°, 90°, 120°, 150°, 180°, 210°, 240°, 270°, 300°, 330°, 360°) d'au plus 30 N/5 cm, le non-tissé présentant un allongement permanent, mesuré selon DIN EN ISO 15977:2011-05 (distance de mesure 100 mm, charge 50 N, temps de charge 10 minutes, temps de récupération 10 minutes) de plus de 10 %, comprenant les étapes suivantes :
a) la fourniture de fibres coupées ayant une longueur de coupe dans la plage de 25 à 65 mm, au moins 15 % en poids des fibres coupées étant des fibres synthétiques, notamment des fibres de polyoléfine, de polyester et/ou de polyamide ;
b) le crêpage des fibres coupées en une nappe de fibres ;
c) la pose transversale de la nappe de fibres en une nappe de fibres posée transversalement ;
d) la consolidation mécanique de la nappe de fibres posée transversalement, ce qui permet d'obtenir le matériau de doublure de foulage,
**caractérisé en ce qu'**à la suite de l'étape c), la nappe de fibres est étirée mécaniquement, par exemple au moyen d'un laminage, dans la direction longitudinale (MD : sens machine).
